# EUROPÄISCHE PATENTSCHRIFT

(11) **EP 1 771 589 B1**
(45) Veröffentlichungstag und Bekanntmachung des Hinweises auf die Patenterteilung: **26.05.2010**
(21) Anmeldenummer: 05770519.6
(22) Anmeldetag: 16.07.2005
(51) Int. Cl.: C22C 1/04, B22D 39/02, B22D 21/00, B22D 27/15, B22D 23/06

(54) **VERFAHREN ZUM HERSTELLEN EINES GUSSBAUTEILS**
METHOD FOR PRODUCING A CAST COMPONENT
PROCEDE DE PRODUCTION D' UN COMPOSANT COULE

(30) Priorität: 23.07.2004 DE 102004035892
(43) Veröffentlichungstag der Anmeldung: 11.04.2007
(73) Patentinhaber: G4T GmbH, 96231 Bad Staffelstein (DE)
(72) Erfinder: RENKEL, Manfred, 96231 Bad Staffelstein (DE); SMARSLY, Wilfried, 81669 München (DE)
(74) Vertreter: Gassner, Wolfgang
(86) Internationale Anmeldenummer: PCT/DE2005/001256
(87) Internationale Veröffentlichungsnummer: WO 2006/010356

(56) Entgegenhaltungen:
- GB-A- 2 006 736
- US-A- 5 819 839
- US-A- 5 839 504
- SIBUM H ET AL: "TITANIUM" HANDBOOK OF EXTRACTIVE METALLURGY. PRIMARY METALS, SECONDARY METALS, LIGHT METALS, WEINHEIM, VCH, DE, Bd. VOL. 2, 1997, Seiten 1129-1180, XP001237218 ISBN: 3-527-28792-2
- FRANK W B ET AL: "ALUMINUM" HANDBOOK OF EXTRACTIVE METALLURGY. PRIMARY METALS, SECONDARY METALS, LIGHT METALS, WEINHEIM, VCH, DE, Bd. VOL. 2, 1997, Seiten 1039-1127, XP001237217 ISBN: 3-527-28792-2
- PATENT ABSTRACTS OF JAPAN Bd. 007, Nr. 104 (M-212), 6. Mai 1983 (1983-05-06) -& JP 58 025401 A (NIPPON DENKI KK), 15. Februar 1983 (1983-02-15)

## Beschreibung

Die Erfindung betrifft ein Verfahren zum Herstellen eines Gussbauteils.

Die hier vorliegende Erfindung betrifft die Herstellung von Bauteilen aus einem intermetallischen Titan-Aluminium-Werkstoff, insbesondere die Herstellung von Gasturbinenbauteilen, mithilfe eines Gießverfahrens. Beim Gießen werden Formen, sogenannte Gussformen, verwendet, wobei die Gussformen eine Innenkontur aufweisen, die der Außenkontur des herzustellenden Bauteils entspricht. Prinzipiell unterscheidet man bei Gießverfahren solche, die mit verlorenen Gussformen oder Dauergussformen arbeiten. Bei Gießverfahren, die mit verlorenen Gussformen arbeiten, kann mit einer Gussform immer nur ein Bauteil hergestellt werden. Bei Gießverfahren, die mit Dauergussformen arbeiten, können die Gussformen mehrfach verwendet werden. Zu den Gießverfahren, die mit verlorenen Gussformen arbeiten, zählt unter anderem das sogenannte Feingießen. Bei den Gießverfahren, die mit Dauergussformen arbeiten, sei hier exemplarisch auf das Kokillengießen verwiesen.

Die US 5 839 504 A beschreibt ein Verfahren zum Herstellen eines Gussbauteils, bei dem eine Schmelze aus einem intermetallischen Titan-Aluminium-Werkstoff aus einem Schmelztiegel in eine Gussform gefüllt wird. Nach dem Erstarren der Schmelze wird das so hergestellte Gussbauteil aus der Gussform herausgelöst.

Bei der gusstechnischen Herstellung von Bauteilen aus einem intermetallischen Titan-Aluminium-Werkstoff wird nach dem Stand der Technik so vorgegangen, dass ein Schmelztiegel mit einem Halbzeug befüllt wird, wobei es sich nach dem Stand der Technik bei dem Halbzeug um Stangen aus dem intermetallischen Werkstoff handelt, die aus Presslingen der metallischen Elemente durch Lichtbogenschmelzen oder Elektronenstrahlschmelzen hergestellt werden. Die Herstellung dieser Halbzeuge und damit die Herstellung des Gussbauteils ist sehr kostenintensiv, wobei die Werkstoffqualität stark von der zur Bereitstellung des Halbzeugs angewandten Schmelztechnologie abhängt. Nach dem Stand der Technik wird das stangenförmige Halbzeug zum Befüllen eines Schmelztiegels funkenerosiv oder durch Wasserstrahlschneiden zerkleinert, wobei die in den Schmelztiegel eingefügte Menge des stangenförmigen Halbzeugs auf das Schmelztiegelmaß abgestimmt ist. Hierdurch ergibt sich eine kostenintensive Befüllung der Schmelztiegel bei der Herstellung von Gussbauteilen aus intermetallischen Werkstoffen.

Hiervon ausgehend liegt der vorliegenden Erfindung das Problem zugrunde, ein neuartiges Verfahren zum Herstellen eines Gussbauteils zu schaffen.

Dieses Problem wird durch die Merkmale des Patentanspruchs 1 gelöst. Zweckmäßige Ausgestaltungen der Erfindung ergeben sich aus den Merkmalen der Patentansprüche 2 bis 4.

Im Sinne der hier vorliegenden Erfindung wird vorgeschlagen, zum Herstellen eines intermetallischen Gussbauteils ein Halbzeug-Granulat aus einem intermetallischen Titan-Aluminium-Werkstoff bereitzustellen. Die Granulatform bietet gegenüber der aus dem Stand der Technik bekannten Stangenform erhebliche Vorteile. So ist ein Halbzeug in Granulatform flexibler handhabbar. Weiterhin kann ein kontinuierlicher Schmelz- und Gussbetrieb durch Verwendung eines granulatförmigen Halbzeugs etabliert werden. Weiterhin wird im Sinne der Erfindung ein Schmelztiegel derart mit dem Halbzeug-Granulat befüllt, dass die Menge des in den Schmelztiegel gefüllten Halbzeug-Granulats exakt der zum Gießen des Bauteils benötigten Menge entspricht. Die in den Schmelztiegel gefüllte Menge an Halbzeug ist demnach nicht wie beim Stand der Technik auf das Schmelztiegelmaß, sondern vielmehr auf das herzustellende Bauteil abgestimmt. Hierdurch ergeben sich deutliche Kostenvorteile.

Bevorzugte Weiterbildungen der Erfindung ergeben sich aus den Unteransprüchen und der nachfolgenden Beschreibung. Nachfolgend wird das hier vorliegende Verfahren zum Herstellen von Gussbauteilen, insbesondere von Gasturbinengussbauteilen, in größerem Detail beschrieben.

Bei der gusstechnischen Herstellung eines Bauteils aus einem intermetallischen Titan-Aluminium-Werkstoff wird so vorgegangen, dass in einem ersten Schritt ein Schmelztiegel bereitgestellt wird. In einem zweiten Schritt wird sodann ein Halbzeug-Granulat aus einem intermetallischen Titan-Aluminium-Werkstoff bereitgestellt.

Bei der Bereitstellung des Halbzeug-Granulats aus dem intermetallischen Titan-Aluminium-Werkstoff wird so vorgegangen, dass Titanoxid und Aluminiumoxid in einem Reduktionsprozess unter Verwendung von Magnesium und/oder Calcium zu Elementpulvern, nämlich zu Titanpulver und Aluminiumpulver, reduziert werden. Anschließend werden die Reaktionsprodukte Magnesiumoxid und/oder Calciumoxid vom Aluminiumpulver sowie Titanpulver entfernt bzw. getrennt, insbesondere ausgesiebt. Das Aluminiumpulver sowie Titanpulver werden dann vermahlen und bei einer Temperatur, die unterhalb der Schmelztemperatur von Aluminium sowie Titan liegt, wärmebehandelt. Durch die hiermit verbundene Festkörperreaktion werden das Titanpulver und Aluminiumpulver in ein intermetallisches Titan-Aluminium-Granulat (Ti_{X}-Al_{Y}-Granulat) überführt.

Die Herstellung eines solchen Halbzeug-Granulats aus einem intermetallischen Titan-Aluminium-Werkstoff verfügt gegenüber der Bereitstellung der aus dem Stand der Technik bekannten stangenförmigen Halbzeuge über den Vorteil, dass das Halbzeug wesentlich geringere Schwankungen der Legierungsbestandteile aufweist. Das Halbzeug-Granulat wird ohne die nach dem Stand der Technik erforderlichen Schmelzvorgänge hergestellt, was den Vorteil mit sich bringt, dass eine bei den Schmelzvorgängen stattfindende Abdampfung von Legierungsbestandteilen sowie Reaktionen der Legierungsbestandteile vermieden werden. Weiterhin lässt sich ein granulatförmiges Halbzeug wesentlich einfacher handhaben und weiterverarbeiten als ein stangenförmiges Halbzeug.

Nach dem Bereitstellen des Halbzeug-Granulats aus dem intermetallischen Titan-Aluminium-Werkstoff wird der bereitgestellte Schmelztiegel mit dem Halbzeug-Granulat befüllt, wobei die Menge des in den Schmelztiegel gefüllten Halbzeug-Granulats exakt der zum Gießen des herzustellenden Bauteils benötigten Menge entspricht.

Nach einem weiteren Aspekt der hier vorliegenden Erfindung wird das Halbzeug-Granulat in oberhalb des Schmelztiegels angeordneten Kästen bereitgehalten. Zum Befüllen des Schmelztiegels wird mindestens einer der Kästen geöffnet und entleert, wobei dann das Halbzeug-Granulat in den Schmelztiegel gelangt. Nach dem Entleeren eines solchen Kastens kann derselbe unabhängig von der Weiterverarbeitung des Halbzeug-Granulats in Schmelztiegel sowie Gussform neu mit Halbzeug-Granulat befüllt werden. Hierdurch kann die Flexibilität des Gießverfahrens deutlich gesteigert werden.

Nach dem Befüllen des Schmelztiegels mit Halbzeug-Granulat wird das Halbzeug-Granulat aus dem intermetallischen Titan-Aluminium-Werkstoff im Schmelztiegel geschmolzen. Der Schmelztiegel wird auch als Kaltwandtiegel bezeichnet. Das in dem Schmelztiegel geschmolzene Halbzeug-Granulat wird als Schmelze in eine Gussform eingefüllt, wobei die Schmelze in der Gussform erstarrt und anschließend das Gussbauteil aus der Gussform herausgelöst wird.

Das erfindungsgemäße Verfahren findet bevorzugt Verwendung bei der Herstellung von Gasturbinenbauteilen, insbesondere bei der Herstellung von Schaufeln für Flugtriebwerke, aus einem intermetallischen Titan-Aluminium-Werkstoff. Mit dem erfindungsgemäßen Verfahren kann die Qualität der gusstechnisch hergestellten Bauteile aus dem Titan-Aluminium-Werkstoff deutlich gesteigert werden. Des weiteren ergibt sich eine erhöhte Flexibilität des Gießverfahrens sowie ein Kostenvorteil gegenüber den aus dem Stand der Technik bekannten Verfahren.

## Patentansprüche

1. Verfahren zum Herstellen eines Gussbauteils, insbesondere eines Gasturbinengussbauteils, mit folgenden Schritten:
a) Bereitstellen eines Schmelztiegels;
b) Herstellen eines Halbzeug-Granulats aus dem intermetallischen Titan-Aluminium-Werkstoff, indem Titanoxid und Aluminiumoxid zu Titanpulver und Aluminiumpulver reduziert werden, das Titanpulver und das Aluminiumpulver anschließend vermahlen und durch eine Wärmebehandlung bei einer Temperatur unterhalb der Schmelztemperatur dieser Elemente in ein intermetallisches Ti_{X}-Al_{Y}-Granulat überführt werden;
c) Befüllen des Schmelztiegels mit dem Halbzeug-Granulat, wobei die Menge des in den Schmelztiegel gefüllten Halbzeug-Granulats der zum Gießen des Bauteil benötigten Menge entspricht;
d) Schmelzen des Halbzeug-Granulats aus dem intermetallischen Titan-Aluminium-Werkstoff in dem Schmelztiegel;
e) Bereitstellen einer Gussform;
f) Einfüllen der Schmelze in die Gussform;
g) Erstarren der Schmelze in der Gussform;
h) Herauslösen des Gussbauteils aus der Gussform.

2. Verfahren nach Anspruch 1,
**dadurch gekennzeichnet,**
**dass** die Reduktion von Titanoxid und Aluminiumoxid zu Titanpulver und Aluminiumpulver unter Verwendung von Magnesium und/oder Calcium durchgeführt wird, wobei die Reaktionsprodukte Magnesiumoxid und/oder Calciumoxid vor dem Vermahlen des Titanpulvers und Aluminiumpulvers entfernt, insbesondere ausgesiebt, werden.

3. Verfahren nach einem oder mehreren der Ansprüche 1 oder 2,
**dadurch gekennzeichnet,**
**dass** das Halbzeug-Granulat in oberhalb des Schmelztiegels angeordneten Kästen bereitgehalten wird, wobei zum Befüllen des Schmelztiegels mindestens einer der Kästen geöffnet und entleert wird.

4. Verfahren nach Anspruch 3,
**dadurch gekennzeichnet,**
**dass** nach dem Entleeren des oder jedes Kastens und während des Schmelzen des Halbzeug-Granulats in dem Schmelztiegel der oder jede Kasten mit Halbzeug-Granulat neu befüllt wird.

## Claims

1. Method for producing a cast component, in particular a gas turbine cast component, comprising the following steps:
a) Providing a melting crucible;
b) Producing of a semifinished granular material from the intermetallic titanium-aluminum material by reducing titanium oxide and aluminum oxide to titanium powder and aluminum powder, then grinding the titanium powder and the aluminum powder and converting these into an intermetallic Tiₓ-Al_{y} granular material by a heat treatment at a temperature below the melting temperature of these elements;
c) Filling the melting crucible with the semifinished granular material, wherein the quantity of the semifinished granular material filled in the melting crucible corresponds to the quantity required for casting the component;
d) Melting the semifinished granular material made of the intermetallic titanium-aluminum material in the melting crucible;
e) Providing a casting mold;
f) Pouring the melt into the casting mold;
g) Solidifying the melt in the casting mold;
h) Removing the cast component from the casting mold.

2. The method according to claim 1,
**characterized in that**
the reduction of titanium oxide and aluminum oxide to titanium powder and aluminum powder is performed using magnesium and/or calcium, wherein the reaction products magnesium oxide and/or calcium oxide are removed, in particular filtered out, before the titanium powder and aluminum powder are ground.

3. The method according to one or more of claims 1 or 2,
**characterized in that**
the semifinished granular material is held ready in boxes located above the melting crucible, wherein at least one of the boxes is opened and emptied to fill the melting crucible.

4. The method according to claim 3,
**characterized in that**
after the emptying of the box or each box and during the melting of the semifinished granular material in the melting crucible, the box or each box is filled again with semifinished granular material.

## Revendications

1. Procédé de fabrication d'un composant coulé, en particulier un composant coulé de turbine à gaz selon les étapes suivantes:
a) mise à disposition d'un creuset;
b) fabrication d'un granulat demi-produit à partir du matériau intermétallique titane-aluminium où de l'oxyde de titane et de l'oxyde d'aluminium sont réduits en poudre de titane et poudre d'aluminium, la poudre de titane et la poudre d'aluminium étant ensuite broyées et transformées en un granulat Tiₓ-Al_{y} intermétallique par traitement thermique à une température inférieure à la température de fusion de ces éléments;
c) remplissage du creuset avec le granulat demi-produit, où la quantité du granulat demi-produit rempli dans le creuset correspond à la quantité requise pour la coulée du composant;
d) fusion du granulat demi-produit à partir du matériau intermétallique titane-aluminium dans le creuset;
e) mise à disposition d'un moule;
f) remplissage de la matière fondue dans le moule;
g) solidification de la matière fondue dans le moule;
h) démoulage du composant coulé du moule.

2. Procédé selon la revendication 1,
**caractérisé en ce que**
la réduction de l'oxyde de titane et de l'oxyde d'aluminium en poudre de titane et poudre d'aluminium est effectuée en utilisant du magnésium et/ou du calcium, les produits de la réaction à savoir l'oxyde de magnésium et/ou l'oxyde de calcium étant retirés, en particulier éliminés par criblage, avant le broyage de la poudre de titane et de la poudre d'aluminium.

3. Procédé selon l'une ou plusieurs des revendications 1 ou 2,
**caractérisé en ce que**
le granulat demi-produit est maintenu à disposition dans des bacs disposés au-dessus du creuset, sachant que pour le remplissage du creuset au moins un des bacs s'ouvre ou se vide.

4. Procédé selon la revendication 3,
**caractérisé en ce que**
le ou chaque bac est rempli de nouveau de granulat demi-produit après le déchargement du ou de chaque bac et durant la fusion du granulat demi-produit dans le creuset.
